# EUROPÄISCHE PATENTSCHRIFT

(11) **EP 0 837 177 B1**
(45) Veröffentlichungstag und Bekanntmachung des Hinweises auf die Patenterteilung: **15.12.2004**
(21) Anmeldenummer: 97117807.4
(22) Anmeldetag: 15.10.1997
(51) Int. Cl.: D06N 7/00, E04F 15/12

(54) **Bodenbeschichtung und Verfahren zu deren Herstellung**
Floor covering and process for the manufacture thereof
Revêtement de sol et procédé pour sa fabrication

(30) Priorität: 17.10.1996 DE 19642955
(43) Veröffentlichungstag der Anmeldung: 22.04.1998
(73) Patentinhaber: Kömmerling Chemische Fabrik GmbH & Co., 66954 Pirmasens (DE)
(72) Erfinder: Themm, Jürgen, 66987 Thaleischweiler-Fröschen (DE); Stadler, Franz, 66919 Weselberg (DE)
(74) Vertreter: Vièl, Christof, Dipl.-Ing.

(56) Entgegenhaltungen:
- EP-A- 0 192 590
- DE-U- 8 633 348
- FR-A- 2 021 321
- US-A- 4 879 143

## Beschreibung

Die vorliegende Erfindung betrifft eine Bodenbeschichtung, die aus mehreren übereinander liegenden Schichten besteht. Eine solche Beschichtung ist beispielsweise bekannt aus einer Produktbeschreibung der Anmelderin betreffend eine Bodenbeschichtung und ein Verfahren zu deren Herstellung. Dazu wird zunächst eine Epoxidharzbeschichtung Körapur 689 aufgetragen. Diese Epoxidharzbeschichtung ist eine Epoxidharzkomponente, der vor dem Auftragen eine Härterkomponente beigemischt wird. Auf diese untere Schicht wird dann zur Versiegelung eine weitere Schicht aufgetragen, die als Körapox BS 90 bezeichnet ist. Diese Schicht ist ebenfalls eine Epoxidharzkomponente, der ein Härter beigemischt ist. Eine andere Versiegelungsschicht ist als Körapox BS 85 bezeichnet. Dabei wird vor dem Aushärten der unteren Schicht Granulat eingestreut. Nach dem Aushärten der unteren Schicht wird das lose Granulat abgeregt und eine Versiegelung mit Körapox BS 85 vorgenommen. Dieser Epoxidharzkomponente wird ebenfalls ein Härter beigemischt.

Als Anwendungsgebiet derartiger Bodenbeschichtungen sind beispielsweise genannt die Beschichtung von Böden (insbesondere der Ladefläche) von Lastkraftwagen, Containern, Verkaufsfahrzeugen, Wohnwagen, Wohnmobilen und ähnliches. Als möglicher Untergrund, auf dem die Beschichtung aufgebracht werden kann, sind dabei Polyester, Aluminium, Stahlbleche, insbesondere grundierte Stahlbleche sowie Holz genannt.

US-A-4 879 143 beschreibt einen Bodenbelag. Es werden jedoch keine Mischungen aus Polyurethan und Quarz offenbart.

Für derartig stark belastete Böden sind Kunststoffbahnen zum Belegen großer Flächen mit einer dünnen Oberflächenschicht, wie sie in der DE-A-27 05 144 beschrieben sind, ungeeignet.

Der Erfindung liegt die Aufgabe zugrunde, eine Bodenbeschichtung vorzuschlagen, die eine gute Abriebfestigkeit aufweist, möglichst einfach aufzubringen ist und dabei einen möglichst guten Schutz des Untergundes bewirkt.

Diese Aufgabe wird erfindungsgemäß dadurch gelöst, daß wenigstens zwei Schichten übereinander liegen, die zumindest im wesentlichen aus Polyurethan bestehen, und die im Anspruch 1 definiert sind.

Es ist durch die Verwendung der Polyurethan-Schichten eine leichte Reparaturmöglichkeit gegeben, wenn die Bodenbeschichtung lokal ausgebessert werden muß. Dazu muß die Bodenbeschichtung lediglich angeschliffen und neu aufgefüttert werden.

Durch die Beschichtung ist weiterhin eine Geräuschdämpfung rollender Räder, beispielsweise von Gabelstaplern auf der Ladefläche festzustellen.

Durch die Kombination der beiden Polyurethanschichten hat sich gezeigt, daß derartige Bodenbeschichtungen eine besonders gute Abriebfestigkeit aufweisen.

Dadurch wird die Griffigkeit der Bodenbeschichtung verbessert. Bei dem Gegenstand der vorliegenden Erfindung läßt sich gegenüber dem vorbekannten Stand der Technik eine bessere Rauhigkeit der Oberfläche und damit eine bessere Griffigkeit erzielen. Durch die unmittelbare Beimengung des Granulates in die obere Schicht wirkt sich die Struktur des Granulates unmittelbar auf die Rauhigkeit der Oberfläche aus, während bei dem vorbekannten Stand der Technik durch die Versiegelung der Oberfläche die durch das Granulat gegebene Rauhigkeit zumindest teilweise wieder geglättet wird. Die Beimengung des Granulates in die obere Schicht kann dabei vorteilhaft herbeigeführt werden, indem das Granulat vor dem Auftragen der Schicht unter das Polyurethan untergemischt wird. Es ist allerdings auch möglich, das Granulat aufzustreuen. Hierbei muß allerdings nach dem Aushärten der Schicht diese wiederum abgekehrt werden. Außerdem muß der Zeitpunkt des Aufstreuens exakt eingehalten werden in Abhängigkeit von der Aushärtung der oberen Schicht. Ist die Schicht noch nicht weitgehend genug ausgehärtet, kann das Granulat u.U. absacken. Ist die Schicht zu weit ausgehärtet, erfährt das Granulat u.U. keine Einbindung in die Schicht und hält gar nicht.

Dadurch ist eine gute Rauhigkeit der Oberfläche gegeben, wobei gleichzeitig noch ein guter Halt des Granulates in der Schicht gewährleistet ist.

Bei der Bodenbeschichtung nach Anspruch 2 liegt die Korngröße des überwiegenden Teiles der Beimengungen zwischen 0,1 mm und 0,5 mm.

Durch diese Korngröße kann vorteilhaft ein Absacken des Granulates während des Aushärtens der Schicht vermieden werden. Inwieweit das Granulat während des Härtens absackt hängt dabei von der Differenz des spezifischen Gewichtes der Granulatteilchen zu dem spezifischen Gewicht des Polyurethans sowie der Größe der Granulatteilchen ab. Es hat sich dabei gezeigt, daß ein unerwünscht weitgehendes Absacken des Granulates bei der verwendeten Polyurethanschicht nicht aufgetreten ist. Die Differenz der spezifischen Gewichte sowie die Größe der Granulatteilchen bestimmen die wirkenden Gewichtskräfte, die zu dem Absacken des Granulates führen.

Bei der Bodenbeschichtung nach Anspruch 3 beträgt die Viskosität der unteren Polyurethanschicht beim Aufbringen zwischen 2.000 und 9.000 mPa s.

Es wird dadurch möglich, die Viskosität der unteren Polyurethan-Schicht beim Aufbringen so einzustellen, daß ein Durchlaufen bzw, Durchtropfen durch möglicherweise vorhandene Ritzen oder Löcher des Untergrundes verhindert wird.

Bei der Bodenbeschichtung nach Anspruch 4 beträgt die Viskosität der oberen Polyurethanschicht beim Aufbringen zwischen 9.000 und 21.000 mPa s.

Die Viskosität der oberen Schicht kann dadurch beispielsweise beim Aufbringen so eingestellt werden, daß sich eine ebene Oberfläche einstellt.

Bei der Bodenbeschichtung nach Anspruch 5 ist zumindest in der oberen Schicht ein lichtbeständiger Härter vorhanden.

Durch die Wärmeleitfähigkeit der Beimengungen und auch durch Sonneneinstrahlung können sich eventuell bleibende Verfärbungen des Bodenbelages einstellen. Wenn zumindest der Härter der oberen Polyurethanharzschicht lichtbeständig ist, können diese Verfärbungen vorteilhaft vermieden werden.

Bei der Bodenbeschichtung nach Anspruch 6 beträgt die Adhäsion zwischen den beiden Schichten zwischen 1,5N und 6N. Diese Adhäsion hängt dabei neben anderem auch von der Temperatur ab. Beim Auftragen der Schicht ist diese Adhäsion beeinflußbar, indem die obere Schicht vor Erreichen eines bestimmten Grades der Aushärtung der unteren Schicht aufgebracht wird.

Letzteres zeigt sich bei dem Verfahren zum Herstellen einer Bodenbeschichtung entsprechend einem der Ansprüche 1 bis 6 nach Anspruch 7, bei dem bei zwei übereinanderliegenden Schichten aus Polyurthanharzbasis zuerst die untere Schicht aufgebracht wird, wobei die obere Schicht vor dem vollständigen Aushärten der unteren Schicht aufgebracht wird.

Ein Ausführungsbeispiel der Erfindung ist in der Zeichnung näher dargestellt. Es zeigt dabei im einzelnen:
Fig. 1: eine Bodenbeschichtung nach deren Aufbringen,
Fig. 2: ein Ablaufdiagramm des Herstellungsverfahrens der Bodenbeschichtung und
Fig. 3: eine Vorrichtung zum Testen der Qualität der Bodenbeschichtung.

Fig. 1 zeigt einen Boden 1, der beispielsweise aus Polyester, Aluminium, einem Stahlblech, wie beispielsweise einem grundierten Stahlblech oder Holz wie beispielsweise Sperrholz bestehen kann.

Zum Schutz dieses Bodens vor mechanischer Beanspruchung wie auch zur Geräuschdämmung ist auf diesen Boden eine Bodenbeschichtung aufgebracht, die in dem gezeigten Ausführungsbeispiel der Fig. 1 aus zwei Schichten besteht. Die untere Schicht 2 besteht dabei aus Polyurethan. Die obere Schicht 3 besteht ebenfalls aus Polyurethan.

Wie aus Fig. 1 ersichtlich, enthält die obere Schicht 3 eine Beimengung 4. Diese Beimengung 4 führt dazu, daß die Oberfläche der Bodenbeschichtung griffiger wird. Diese Beimengung 4 kann beispielsweise aus Quarzsand, Quarzmehl und/oder Korund bestehen und bezüglich der oberen Schicht einen Anteil von 20% bis etwa 50% des Volumens ausmachen. Wenn der Anteil der Beimengung 4 größer wird, kann es vorkommen, daß die Schicht 3 in sich nicht ausreichend hält. Wenn der Anteil der Beimengung 4 geringer wird, ist der Effekt der Verbesserung der Griffigkeit unter Umständen zu gering.

Bei der von der Anmelderin in Vorversuchen verwendeten Polyurethanschicht haben sich bei der Beimengung Korngrößen von etwa 0,1 mm bis etwa 0,5 mm bewährt. Wie in der Beschreibungseinleitung erörtert, hat die Korngöße einen Einfluß auf das Absacken der Beimengung 4 während des Aushärtens der Schicht 3.

Die obere Schicht 3 kann dabei noch einen lichtbeständigen Härter enthalten. Dies wirkt sich insofern vorteilhaft aus, als damit eine Verfärbung der Bodenbeschichtung, insbesondere eine lokal unterschiedliche Verfärbung vermieden werden kann.

Fig. 2 zeigt ein Ablaufdiagramm eines Herstellungsverfahrens der erfindungsgemäßen Bodenbeschichtung. Dabei wird zunächst in einem ersten Schritt 10 dem Polyurethan zur Verwendung als untere Schicht 2 ein Härter beigemischt.

Anschließend wird diese Mischung aus dem Polyurethan und dem Härter in dem Schritt 11 aufgetragen. Dies kann in an sich bekannter Weise erfolgen, beispielsweise mittels eines Zahnspachtels oder durch Rollen bzw. Walzen. Vorteilhaft weist diese untere Schicht 2 beim Auftragen eine Viskosität im Bereich von 2.000 bis 9.000 mPa s auf. Dadurch kann weitgehend gewährleistet werden, daß das Gemisch nicht so dünnflüssig ist, daß es durch eventuelle Spalte im Boden 1 durchtropfen kann.

In dem Schritt 12 wird dann vorteilhaft geprüft, wieweit die untere Schicht 2 ausgehärtet ist. Dies kann beispielsweise erfolgen, indem der Grad der Aushärtung der unteren Schicht 2 in gewissen Zeitabständen überprüft wird. Es kann aber auch eine bestimmte Zeit vorgegeben werden, die vergehen muß, bis mit der weiteren Herstellung der Bodenbeschichtung fortgefahren wird. In dem Schritt 2 wird also geprüft, inwieweit die untere Schicht 2 ausgehärtet ist bzw. ob die bestimmte Zeit bereits vergangen ist. Vorteilhaft wird mit der weiteren Bearbeitung fortgefahren, wenn die untere Schicht 2 noch nicht vollständig ausgehärtet ist, weil dann die beiden Schichten 2 und 3 besser aneinander halten.

Wenn sich bei der Überprüfung in dem Schritt 12 ergibt, daß die untere Schicht 2 so weit ausgehärtet ist, daß mit der weiteren Verarbeitung fortgefahren werden kann, wird in dem Schritt 13 das Polyurethan für die obere Schicht 3 gemischt. Dazu wird dem Polyurethan wiederum ein Härter beigemischt. Vorteilhaft ist dieser Härter aus deu bereits genannten Gründen lichtbeständig.

Bei diesem Mischen kann die Beimengung 4 mit unter die Substanz der oberen Schicht 3 gemischt werden. Wenn diese Beimengung in dem Polyurethan schon enthalten war, wird diese Beimengung wieder aufgemischt.

In dem Schritt 14 wird dann diese obere Schicht 3 aufgetragen. Dies kann beispielsweise mittels einer Rolle oder durch Walzen erfolgen. Diese obere Schicht 3 hat beim Auftragen vorteilhaft cine Viskosität zwischen 9.000 und 21.000 mPa s. Dadurch ist gewährleistet, daß diese obere Schicht beim Auftragen so ausläuft, daß sie nach dem Aushärten eben ist.

Wenn in dem Schritt 13 die Beimengung 4 noch nicht untergemischt wurde, kann in dem Schritt 15 vor dem Aushärten der oberen Schicht 3 diese Beimengung aufgestreut werden. Insbesondere wenn die Beimengung aufgrund der Konsistenz der oberen Schicht bei einem Untermischen vor dem Auftragen zu schnell absinken würde, kann bei dieser Vorgehensweise die Beimengung dann aufgestreut werden, wenn sie aufgrund der Aushärtung der oberen Schicht 3 nicht mehr zu weit einsinkt.

Fig. 3 zeigt eine Vorrichtung zum Testen der Qualität der Bodenbeschichtung. Dazu ist auf einer Scheibe 5 die entsprechende Bodenbeschichtung zumindest auf der Oberseite aufgebracht. Diese Scheibe wird dann entsprechend der Richtung des Pfeiles in Drehung versetzt. Dabei laufen die beiden Reibräder 7 gegenläufig über die Abriebzone 6 auf der Scheibe 5. Dieses Testverfahren wird als TABER-Test bezeichnet.

Nach der Volumen-Verlust-Methode wird dann ein sogenannter Taber-Index bestimmt, um die Abriebfestigkeit zu ermitteln. Um das unterschiedliche spezifische Gewicht verschiedener Bodenbeschichtungen untersuchen zu können, wird ein Korrekturfaktor berücksichtigt, der gerade der Dichte des untersuchten Materials entspricht. Der Taber-Index ergibt sich also als Gewichtsverlust in Milligramm pro tausend Umdrehungen, geteilt durch die Dichte des untersuchten Materials:$\frac{\text{Gewichtsverlust in mg * 1000 Zyklen}}{\text{spez. Gewicht * Anzahl der Meßzyklen}}$

Es hat sich bei der erfindungsgemäßen Bodenbeschichtung ein Taberindex unter 120 ergeben, was einem sehr günstigen Wert entspricht.

Die Haltbarkeit der beiden Schichten 2 und 3 aufeinander liegt zwischen 1,5N und 6N.

## Patentansprüche

1. Bodenbeschichtung für Container, Verkaufsfahrzeuge, Wohnwagen, Wohnmobile sowie Ladeflächen von Lastkraftwagen, bestehend aus mehreren übereinander liegenden Schichten, **dadurch gekennzeichnet, daß** wenigstens zwei Schichten (2, 3) übereinander liegen, die zumindest im wesentlichen aus Polyurethan bestehen und wobei in der oberen Schicht (3) zwischen 20 % und 50 % Beimengungen (4) von Quarzsand, Quarzmehl und/oder Korund enthalten sind.

2. Bodenbeschichtung nach Anspruch 1, **dadurch gekennzeichnet, daß** die Korngröße des überwiegenden Teiles der Beimengungen (3) zwischen 0,1 mm und 0,5 mm liegt.

3. Bodenbeschichtung nach einem der Ansprüche 1 oder 2, **dadurch gekennzeichnet, daß** die Viskosität der unteren Schicht (2) beim Aufbringen zwischen 2.000 und 9.000 mPa s liegt.

4. Bodenbeschichtung nach einem der Ansprüche 1 bis 3, **dadurch gekennzeichnet, daß** die Viskosität der oberen Schicht (3) beim Aufbringen zwischen 9.000 und 21.000 mPa s liegt.

5. Bodenbeschichtung nach einem der Ansprüche 1 bis 4, **dadurch gekennzeichnet, daß** zumindest in der oberen Schicht (3) ein lichtbeständiger Härter vorhanden ist.

6. Bodenbeschichtung nach einem der Ansprüche 1 bis 5, **dadurch gekennzeichnet, daß** die Adhäsion zwischen den beiden Schichten (2, 3) zwischen 1,5 N und 6 N beträgt.

7. Verfahren zum Herstellen einer Bodenbeschichtung entsprechend einem der Ansprüche 1 bis 6, **dadurch gekennzeichnet, daß** bei zwei übereinanderliegenden Schichten zuerst die untere Schicht (2) aufgebracht wird, wobei die obere Schicht (3) vor dem vollständigen Aushärten der unteren Schicht (2) aufgebracht wird.

## Claims

1. A floor coating for containers, mobile shops, caravans, mobile homes and lorry cargo areas, comprising a plurality of layers one above the other, **characterized in that** at least two layers (2, 3) consisting mainly of polyurethane are disposed one above the other, the upper layer (3) containing between 20 % and 50 % admixtures (4) of silica sand, silica flour and/or corundum.

2. The floor coating of claim 1, **characterised in that** the majority of the admixtures (4) have a grain size between 0.1 mm and 0.5 mm.

3. The floor coating according to one of the claims 1 or 2, **characterised in that** during its application, the lower layer (2) has a viscosity between 2,000 and 9,000 mPa s.

4. The floor coating according to one of the claims 1 to 3, **characterised in that** during its application, the upper layer (3) has a viscosity between 9,000 and 21,000 mPa s.

5. The floor coating according to one of the claims 1 to 4, **characterised in that** at least the upper layer (3) contains a light-resistant curing agent.

6. The floor coating according to one of the claims 1 to 5, **characterised in that** the adhesion between the two layers (2, 3) is between 1.5 N and 6 N.

7. A method of producing a floor coating according to one of the claims 1 to 6, **characterised in that** where two layers are disposed one above the other, the lower layer (2) is applied first and the upper layer (3) then applied before the lower layer (2) has completely cured.

## Revendications

1. Revêtement de sol pour conteneur, véhicule de vente, caravane, mobile-home ainsi que pour plan de chargement de poids lourds, composé de plusieurs couches superposées, **caractérisé en ce qu'**au moins deux couches (2, 3) sont posées l'une sur l'autre et se composent essentiellement de polyuréthane, la couche supérieure (3) comprenant entre 20 et 50 % d'addition (4) de sable de quartz, de farine de silice et / ou de corindon.

2. Revêtement de sol selon la revendication 1, **caractérisé en ce que** la granulométrie de la partie principale de l'addition (4) est comprise entre 0,1 et 0,5 mm.

3. Revêtement de sol selon l'une des revendications 1 ou 2, **caractérisé en ce que** la viscosité de la couche inférieure (2) lors de l'application est comprise entre 2 000 et 9 000 mPas.

4. Revêtement de sol selon l'une des revendications 1 à 3, **caractérisé en ce que** la viscosité de la couche supérieure (3) lors de l'application est comprise entre 9 000 et 21 000 mPas.

5. Revêtement de sol selon l'une des revendications 1 à 4, **caractérisé en ce qu**'il est prévu au moins dans la couche supérieure (3) un durcisseur résistant à la lumière.

6. Revêtement de sol selon l'une des revendications 1 à 5, **caractérisé en ce que** l'adhésion entre les deux couches (2, 3) est comprise entre 1,5 N et 6 N.

7. Procédé pour fabriquer un revêtement de sol selon l'une des revendications 1 à 6, **caractérisé en ce que,** dans le cas où il y a deux couches superposées, la couche inférieure (2) est tout d'abord appliquée, la couche supérieure (3) étant appliquée avant que la couche inférieure (2) ait fini de durcir.
